# EUROPÄISCHE PATENTSCHRIFT

(11) **EP 0 725 154 B1**
(45) Veröffentlichungstag und Bekanntmachung des Hinweises auf die Patenterteilung: **22.12.1999**
(21) Anmeldenummer: 96100814.1
(22) Anmeldetag: 20.01.1996
(51) Int. Cl.: C22C 32/00, H01H 1/02

(54) **Sinterwerkstoff auf der Basis Silberzinnoxid für elektrische Kontakte und Verfahren zu dessen Herstellung**
Sintered material based on silver-tinoxide for electrical contacts and process for its production
Matière frittée pour contacts électriques à base d'oxyde d'étain et son procédé de fabrication

(30) Priorität: 01.02.1995 DE 19503182
(43) Veröffentlichungstag der Anmeldung: 07.08.1996
(73) Patentinhaber: Degussa-Hüls Aktiengesellschaft, 60287 Frankfurt am Main (DE)
(72) Erfinder: Weise, Wolfgang, Dr., D-60318 Frankfurt (DE); Wolmer, Roger, D-63571 Gelnhausen (DE); Braumann, Peter, Dr., D-63755 Alzenau (DE)

(56) Entgegenhaltungen:
- DE-A- 2 754 335
- DE-A- 3 538 684
- DE-A- 4 319 137
- US-A- 4 680 162

## Beschreibung

Die Erfindung betrifft einen pulvermetallurgisch hergestellten Sinterwerkstoff auf der Basis Silber-Zinnoxid mit Zusätzen von Indiumoxid und Wismutoxid für elektrische Kontakte zum Schalten von Nennströmen zwischen 20 und 100 Ampere und ein Verfahren zu dessen Herstellung.

Für die Herstellung von elektrischen Kontakten in Niederspannungsschaltgeräten haben sich Silber/Metall- und Silber/Metalloxid-Verbundwerkstoffe bewährt. Als Silber/Metall-Verbundwerkstoff wird am häufigsten Silber/Nickel eingesetzt, dessen Hauptanwendungsgebiet bei niedrigeren Strömen liegt. Bei hohen Strömen wurde bis vor einigen Jahren fast ausschließlich Silber-Kadmiumoxid eingesetzt. Aufgrund der Umweltbelastung wurde jedoch verstärkt versucht, daß Kadmiumoxid durch andere Oxide zu ersetzen. Zwischenzeitlich hat sich Zinnoxid in vielen Bereichen als Alternative zu Kadmiumoxid durchgesetzt.

Aufgrund der höheren thermischen Stabilität von Zinnoxid zeigt der Silber-Zinnoxid-Verbundwerkstoff eine gegenüber Silber-Kadmiumoxid deutlich verminderte Abbrandrate, die zu einer längeren Lebensdauer im Schaltgerät führt. Der Nachteil von AgSn0₂ besteht darin, daß er zur Deckschichtbildung neigt und somit zu höheren Erwärmungen in den Schaltgeräten. Durch bestimmte Zusätze, wie WO₃ oder MoO₃, konnte dieses Problem in den Griff bekommen werden. Diese Werkstoffe haben sich bei Schaltgeräten, die hohen thermischen Belastungen standhalten müssen, hervorragend bewährt. Besonders gut bewährte sich AgSnO₂ mit diesen Zusätzen in Schaltgeräten mit Nennströmen von mehr als 100 Amp und unter sogenannter AC4-Belastung. Bei geringeren Schaltströmen ist allerdings die Lebensdauer dieser Werkstoffe relativ kurz.

Der AgSnO₂WO₃/MoO₃-Werkstoff wird pulvermetallurgisch über die Strangpresstechnik hergestellt. Die pulvermetallurgische Herstellung hat den Vorteil, daß Zusätze beliebiger Art und Menge verwendet werden können. Damit kann der Werkstoff gezielt auf bestimmte Eigenschaften hin, wie z.B. Verschweißkraft oder Erwärmung, optimiert werden. Zudem erlaubt die Kombination von Pulvermetallurgie mit der Strangpresstechnik eine besonders hohe Wirtschaftlichkeit bei der Herstellung der Kontaktstücke.

Ein innerlich oxidierter AgSnO₂/In₂O₃-Werkstoff findet ebenfalls Verwendung. Dieser Werkstoff, beschrieben in DE-OS 24 28 147, enthält neben 5-10 % SnO₂ noch 1-6 % In₂O₃. Innerlich oxidierte Werkstoffe haben jedoch den Nachteil, daß die Zusätze hinsichtlich der Oxidationskinetik der Werkstoffe ausgewählt werden müssen. Eine gezielte Änderung der Konzentrationen der Oxidzusätze, um bestimmte Schalteigenschaften zu beeinflussen, ist häufig aufgrund der Oxidationskinetik nicht möglich. Das AgSnO₂ In₂O₃ hat jedoch den Nachteil, daß es beim Schalten zu hohen Übertemperaturen führt.

In der DE-OS 27 54 335 wird ein Kontaktwerkstoff beschrieben, der neben Silber 1,6 bis 6,5 Bi₂O₃ und 0,1 bis 7,5 SnO₂ enthält. Dieser Werkstoff kann sowohl über die innere Oxidation als auch pulvermetallurgisch hergestellt werden. Derart hohe Bi₂O₃-Gehalte führen aber zu einer Versprödung, so daß der Werkstoff nur über Einzelsintern, nicht aber über die wirtschaftlichere Strangpresstechnik hergestellt werden kann.

Aus der US-PS 4,680,162 ist ein innerlich oxidierter AgSnO₂-Werkstoff bekannt, der bei Zinngehalten von mehr als 4,5 % Zusätze an 0,1-5 Indium und 0,01-5 Wismut enthalten kann. Das Metallegierungspulver wird kompaktiert und anschließend innerlich oxidiert. Durch diese Zusätze werden die bei innerlicher Oxidation üblichen inhomogenen Oxidausscheidungen unterbunden. Optimale Kontakteigenschaften zeigt dieser Werkstoff jedoch nicht.

In der Veröffentlichung _{"}Investigation into the Switching behaviour of new Silber-Tin-Oxide Contact materials in Proc. of the 14^{th} Int. Conf. on El. Conatacts, Paris, 1988 June 20-24, S. 405-409" wird über das Schaltverhalten pulvermetallurgisch hergestellter elektrischer Kontakte aus Silber-Zinnoxid berichtet, die weitere zwei Oxide aus der Reihe Wismutoxid, Indiumoxid, Kupferoxid, Molybdänoxid oder Wolframoxid enthalten können, wobei über die genaue Zusammensetzung dieser Werkstoffe nichts ausgesagt wird.

In der US-PS 4,695,330 wird ein spezielles Verfahren zur Herstellung eines innerlich oxidierten Werkstoffes mit 0,5-12 Zinn, 0,5-15 Indium und 0,01-1,5 Wismut beschrieben. Dieses Verfahren ist jedoch sehr kostenintensiv.

Die pulvermetallurgische Herstellung von Kontaktwerkstoffen auf Silber-Zinnoxid-Basis durch Mischen der Pulver, kaltisostatischem Pressen, Sintern und Strangpressen zu Halbzeug ist beispielsweise aus der DE-OS 43 19 137 und DE-OS 43 31 526 bekannt.

Aus der US-PS 4,141,727 sind Kontaktwerkstoffe aus Silber bekannt, die Wismut-Zinnoxid als Mischoxidpulver enthalten. Weiterhin wird in der DE-PS 29 52 128 das Zinnoxidpulver vor dem Vermischen mit dem Silberpulver bei 900 bis 1600°C geglüht.

In mittleren Strombereichen von 20 bis 100 Amp konnte bisher keiner der bekannten AgSnO₂-Werkstoffe den toxischen Werkstoff AgCdO vollständig ersetzen, da AgCdO in diesem Anwendungsbereich sehr gute Schaltlebensdauern aufzeigt, die von AgSnO₂ nicht ganz erreicht werden konnten.

Es war daher Aufgabe der vorliegenden Erfindung, einen pulvermetallurgisch hergestellten Sinterwerkstoff auf der Basis Silber-Zinnoxid mit Zusätzen von Indiumoxid und Wismutoxid für elektrische Kontakte zu entwickeln, der eine möglichst geringe Verschweißneigung und möglichst geringe Übertemperaturen beim Schalten von Nennstömen zwischen 20 und 100 Ampere zeigt und bei AC3-Belastung in Schaltgeräten eine ähnliche Lebensdauer wie Silber-Kadmiumoxid aufweist. Außerdem sollte ein Verfahren zu dessen Herstellung gefunden werden, das wirtschaftlich ist und weitere Verbesserungen für den Werkstoff bringt.

Diese Aufgabe wird erfindungsgemäß dadurch gelöst, daß er aus 3,2 bis 19,9 Gew.% Zinnoxid, je 0,05 bis 0,4 Gew.% Indiumoxid und Wismutoxid, Rest Silber besteht.

Dieser Werkstoff zeigt im Stromstärkebereich von 20 bis 100 Ampere eine hervorragende Lebensdauer mit Übertemperaturen, die deutlich unterhalb 100° C liegen.

Besonders gute Werkstoffeigenschaften erzielt man bei der Herstellung des Werkstoffs durch Mischen der Pulver, kaltisostatischem Pressen des Pulvergemischs, Sintern bei Temperaturen von 500 bis 940° C und Strangpressen zu Drähten oder Profilen, wenn mehr als 60 Gew.% des eingesetzten Zinnoxidpulvers vor dem Vermischen mit dem Silberpulver und den übrigen Oxidpulvern eine Teilchengröße von mehr als 1 µm aufweist.

Besonders bewährt hat es sich, das Wismutoxid vor dem Vermischen mit dem Silberpulver und dem Indiumoxidpulver mit dem Zinnoxidpulver zu dem Mischoxidpulver Bi₂Sn₂O₇ umzusetzen, das ebenfalls zu mehr als 60 Gew.% eine Teilchengröße von mehr als 1 µm aufweisen sollte.

Da handelsübliches Zinnoxid normalerweise zu mehr als 70 Gew.% eine Teilchengröße von weniger als 1 µm besitzt, ist es notwendig, dieses Pulver zu vergröbern. Das geschieht vorzugsweise dadurch, daß das Zinnoxidpulver bzw. das Zinnoxidpulver zusammen mit dem Wismutoxidpulver bei Temperaturen von 700 bis 1400° C geglüht wird, bis mehr als 60 Gew.% des Zinnoxids bzw. des Mischoxidpulvers eine Teilchengröße von mehr als 1 µm aufweisen.

Die Verwendung dieser vergröberten Oxidpulver liefert nach dem Sintern der Preßlinge einen Werkstoff, der wesentlich weniger spröde ist als Werkstoffe mit handelsüblichen Oxidteilchengrößen, und daher leichter verformt werden können.

Die folgenden Beispiele sollen die Erfindung näher erläutern:
1. Es wurde ein Werkstoff mit der Zusammensetzung Ag90SnO₂ 9,4 In₂O₃ 0,4 Bi₂O₃ 0,2 hergestellt, in dem handelsübliches SnO₂-Pulver, dessen Partikelgrößen zu 82 % in der Klasse <1 µm lag, bei 1000° C 20 h lang an Luft geglüht wurde, so daß das SnO₂-Pulver Partikelgrößen aufwies, die nur noch zu 25 % in der Klasse von <1 µm liegen. Diese Pulver wurden zusammen mit In₂O₃- und Bi₂O₃- und Ag-Pulver von jeweils <63µm gemischt. Die Mischung wurde kaltisostatisch zu einem Bolzen gepreßt und bei 750° C 2 h lang gesintert. Der Bolzen wurde anschließend zu Profil stranggepreßt. Der Werkstoff erzielte in einem handelsüblichen Schaltgerät mit einem Nennstrom von ca. 50 A eine Lebensdauer von 2 Mio Schaltspielen. Diese Lebensdauer liegt deutlich über der der bisherig bekannten AgSnO₂-Werkstoffe. Die Übertemperatur zeigt unkritische Werkte von im Mittel deutlich unter 100° C.
2. Es wurde ein Werkstoff mit der Zusammensetzung Ag88SnO₂ 11,4 In₂O₃ 0,3 Bi₂O₃ 0,3 gemäß Beispiel 1 hergestellt. Auch dieser Werkstoff erzielte in einem handelsüblichen Schaltgerät mit einem Nennstrom von ca. 50 A eine Lebensdauer von 2 Mio Schaltspielen. Die Übertemperatur zeigte unkritische Werte von im Mittel deutlich unter 100° C.
3. Es wurde ein Werkstoff mit der Zusammensetzung Ag88SnO₂ 11,4 In₂O₃ 0,3 Bi₂O₃ 0,3 hergestellt, in dem handelsübliches SnO₂-Pulver, dessen Partikelgrößen zu 82 % in der Klasse <1 µm lagen, mit Bi₂O₃-Pulver der Partikelgrößen <32 µm gemischt und bei 1000° C 15 h lang an Luft geglüht wurde, so daß ein SnO₂-Bi₂O₃-Mischoxid mit Partikelgrößen entstand, die nur noch zu 20 % in der Klasse von <1 µm lagen. Dieses Pulver wurde mit Ag-Pulver von <63 µm und In₂O₃-Pulver gemischt und kaltisostatisch zu einem Bolzen gepreßt. Der Bolzen wurde anschließend gesintert (750° C, 2 h) und zu Profil stranggepreßt. Der Werkstoff erzielte in einem handelsüblichen Schaltgerät mit einem Nennstrom von ca. 50 A eine Lebensdauer von über 2,2 Mio Schaltspielen. Die Übertemperatur zeigt unkritische Werte von im Mittel weit unter 100° C.
4. Es wurde ein Werkstoff mit der Zusammensetzung Ag90 SnO₂ 8,7 In₂O₃ 0,5 Bi₂O₃ 1,6 hergestellt indem handelsübliches SnO₂-Pulver, dessen Partikelgrößen zu 82 % in der Klasse <1 µm lag, 60 h bei 1000° C geglüht wurde, so daß das SnO₂-Pulver eine Partikelgröße aufwies, die nur noch zu weniger als 5 % in der Klasse von <1 µm liegen. Dieses Pulver wurde wie in Beispiel 1 dargestellt weiterverarbeitet. Das Material, dessen Zusammensetzung nicht im erfindungsgemäßen Bereich liegt, ließ sich nur schwierig verarbeiten und die Schaltlebensdauer lag unter den Werten des erfindungsgemäßen Werkstoffes.

## Patentansprüche

1. Pulvermetallurgisch hergesteller Sinterwerkstoff auf der Basis Silber-Zinnoxid mit Zusätzen Indiumoxid und Wismutoxid für elektrische Kontakte
**dadurch gekennzeichnet**,
daß er aus 3,2 bis 19,9 Gew.% Zinnoxid, je 0,05 bis 0,4 Gew.% Indiumoxid und Wismutoxid, Rest Silber besteht.

2. Verfahren zur Herstellung von Sinterwerkstoffen gemäß Anspruch 1, durch Mischen der Pulver, kaltisostatischem Pressen des Pulvergemisches, Sintern bei Temperaturen von 500 bis 940° C und Strangpressen zu Drähten oder Profilen,
**dadurch gekennzeichnet**,
daß mehr als 60 Gew.% des Zinnoxidpulvers vor dem Vermischen mit dem Silberpulver und den übrigen Oxidpulvern eine Teilchengröße von mehr als 1 µm aufweist.

3. Verfahren nach Anspruch 2, daß das Wismutoxidpulver mit dem Zinnoxidpulver thermisch zu Bi₂Sn₂O₇-Mischoxidpulver umgesetzt wird, das zu mehr als 60 Gew.% eine Teilchengröße von mehr als 1 µm aufweist, und dieses Mischoxidpulver mit dem Silberpulver und dem Indiumoxidpulver gemischt wird.

4. Verfahren nach Anspruch 2,
**dadurch gekennzeichnet**,
daß handelsübliches Zinnoxid bei Temperaturen von 700 bis 1400° C geglüht wird, bis mehr als 60 Gew.% des Pulvers eine Teilchengröße von mehr als 1 µm aufweist.

5. Verfahren nach Anspruch 3,
**dadurch gekennzeichnet**,
daß handelsübliches Zinnoxid zusammen mit handelsüblichem Wismutoxid bei Temperaturen von 700 bis 1400°C geglüht wird, bis mehr als 60 Gew.% des Mischoxidpulvers eine Teilchengröße von mehr als 1 µm aufweist.

## Claims

1. Sintering material manufactured by powder metallurgy on the basis of silver-tin oxide with added amounts of indium oxide and bismuth oxide for electrical contacts,
characterised in that
it consists of 3.2 to 19.9 wt-% tin oxide, 0.05 to 0.4 wt-%, in each case, of indium oxide and bismuth oxide, the remainder being silver.

2. Process for the manufacture of sintering materials according to claim 1, by mixing of the powders, cold isostatic pressing of the powder mixture, sintering at temperatures from 500 to 940° C and extrusion so as to form wires or profiles,
characterised in that
prior to the mixing with the silver powder and the other oxide powders more than 60 wt-% of the tin-oxide powder exhibits a particle size of more than 1 µm.

3. Process according to claim 2, that the bismuth-oxide powder is caused to react thermally with the tin-oxide powder so as to form Bi₂Sn₂O₇ mixed-oxide powder which exhibits a particle size of more than 1 µm in a proportion amounting to more than 60 wt-% and this mixed-oxide powder is mixed with the silver powder and the indium-oxide powder.

4. Process according to claim 2,
characterised in that
commercial tin oxide is annealed at temperatures from 700 to 1,400° C until more than 60 wt-% of the powder exhibits a particle size of more than 1 µm.

5. Process according to claim 3,
characterised in that
commercial tin oxide is annealed together with commercial bismuth oxide at temperatures from 700 to 1,400° C until more than 60 wt-% of the mixed-oxide powder exhibits a particle size of more than 1 µm.

## Revendications

1. Matière frittée, fabriquée selon la métallurgie des poudres, à base d'oxyde d'argent et d'étain avec des ajouts d'oxydes d'indium et de bismuth, pour des contacts électriques,
caractérisée en ce que
elle consiste en 3,2 à 19,9 % en poids d'oxyde d'étain, respectivement 0,05 à 0,4 % en poids d'oxyde d'indium et autant d'oxyde de bismuth et pour le reste de l'argent.

2. Procédé de fabrication de matières frittées selon la revendication 1,
consistant à mélanger les poudres, à faire subir au mélange des poudres un pressage isostatique à froid, à fritter à des températures allant de 500 à 940°C et à extruder la matière pour obtenir des fils ou des profilés,
caractérisé en ce que
plus de 60 % en poids de la poudre d'oxyde d'étain présente avant d'être mélangée à la poudre d'argent et aux autres poudres d'oxydes une taille de particules de plus de 1 µm.

3. Procédé selon la revendication 2,
caractérisé en ce qu'
on transforme la poudre d'oxyde de bismuth avec la poudre d'oxyde d'étain thermiquement en une poudre mixte d'oxydes Bi₂Sn₂O7 qui présente pour plus de 60 % en poids une taille de particules de plus de 1 µm, et l'on mélange cette poudre mixte d'oxydes à la poudre d'argent et à la poudre d'oxyde d'indium.

4. Procédé selon la revendication 2,
caractérisé en ce qu'
on porte à l'incandescence à des températures allant de 700 à 1400°C l'oxyde d'étain que l'on trouve habituellement dans le commerce, jusqu'à ce que plus de 60 % en poids de la poudre présente une taille de particules de plus de 1 µm.

5. Procédé selon la revendication 3,
caractérisé en ce que
l'oxyde d'étain que l'on trouve habituellement dans le commerce, est porté à l'incandescence avec un oxyde de bismuth, que l'on trouve habituellement dans le commerce, à une température allant de 700 à 1400°C, jusqu'à ce que plus de 60 % de la poudre mixte d'oxydes présente une taille de particules de plus de 1 µm.
